# FASCICULE DE BREVET EUROPEEN

(11) **EP 4 578 931 B1**
(45) Date de publication et mention de la délivrance du brevet: **24.06.2026**
(21) Numéro de dépôt: 24219944.6
(22) Date de dépôt: 13.12.2024
(51) Int. Cl.: C10L 1/02, C10L 1/183, C10L 1/228, C10L 10/00

(54) **COMPOSITION DE COMBUSTIBLE COMPRENANT DES ESTERS D'ACIDES GRAS ET UNE COMBINAISON D'ADDITIFS**
BRENNSTOFFZUSAMMENSETZUNG MIT FETTSÄUREESTERN UND EINER ADDITIVKOMBINATION
FUEL COMPOSITION COMPRISING FATTY ACID ESTERS AND AN ADDITIVE COMBINATION

(30) Priorité: 22.12.2023 FR 2314969
(43) Date de publication de la demande: 02.07.2025
(73) Titulaire: TotalEnergies OneTech, 92400 Courbevoie (FR)
(72) Inventeur: CALLU, Cyrille, 69360 SOLAIZE (FR); CECCATINI, Nikita, 69360 SOLAIZE (FR)
(74) Mandataire: Casalonga

(56) Documents cités:
- WO-A1-2008/065015

## Description

La présente invention porte sur une composition de combustible comprenant une quantité substantielle d'esters d'acides gras choisis parmi les esters méthyliques et éthyliques d'acides gras et une combinaison de deux additifs particuliers.

La présente invention porte également sur l'utilisation d'une telle combinaison d'additifs pour améliorer la stabilité à l'oxydation d'une composition de combustible comprenant une quantité substantielle d'au moins une base constituée d'esters méthyliques et/ou éthyliques d'acides gras

### ETAT DE L'ART ANTERIEUR

La lutte contre le réchauffement climatique nécessite de développer de nouvelles formules de combustibles à faible impact environnemental. Une solution prometteuse consiste à remplacer les bases d'origine fossile traditionnellement employées par des bases renouvelables, notamment des bases d'origine biologique telles que des esters d'huiles végétales ou animales (y compris les huiles de cuisson usagées) transformés par un procédé chimique appelé transestérification qui consiste à faire réagir ces huiles avec un alcool afin d'obtenir des esters d'acide gras (EAG). Avec le méthanol et l'éthanol, on obtient, respectivement, des esters méthyliques d'acides gras (EMAG) et des esters éthyliques d'acides gras (EEAG). Ces bases sont couramment employées dans la formulation de compositions de carburants, à des teneurs qui restent néanmoins modérées, de l'ordre de quelques pourcents.

La tendance est d'augmenter autant que possible les proportions de ces bases renouvelables dans les compositions de carburants et de combustibles par rapport aux bases classiques d'origine pétrolière. En particulier, pour des raisons environnementales, de disponibilité des ressources et/ou d'indépendance énergétique par rapport aux ressources d'origine fossile, des quantités croissantes de bases d'origine renouvelables doivent désormais être introduites dans les compositions de combustible.

En particulier, le décret No 2022-08 du gouvernement français en date 5 janvier 2022 impose depuis le 1^{er} juillet 2022 un résultat minimal de performance environnementale à tout équipement de chauffage ou de production d'eau chaude sanitaire installé dans un bâtiment à usage d'habitation ou à usage professionnel, y compris en remplacement d'un équipement existant : le niveau des émissions de gaz à effet de serre de l'équipement doit être inférieur à 300 gCO2eq / kWh PCI. Les émissions de gaz à effet de serre à considérer pour l'application de ces dispositions incluent la combustion directe ainsi que la production en amont des combustibles.

Ces dispositions rendent en pratique impossible d'utiliser dans les nouveaux équipements de chauffage et de production d'eau chaude les compositions de combustibles traditionnelles constituées de fiouls domestiques (FOD) d'origine fossile. Pour pouvoir atteindre les performances environnementales requises, les compositions de combustibles doivent contenir des quantités importantes, d'au moins 30% en volume, de bases constituées d'esters d'acides gras (EAGs).

Toutefois, la formulation de telles compositions contenant des quantités importantes d'EAGs s'est avérée poser un certain nombre de difficultés, notamment de stabilité à l'oxydation. En particulier, la Demanderesse a constaté que ces compositions avaient tendance à s'oxyder et donc à se dégrader rapidement. Cette instabilité à l'oxydation du combustible peut conduire à des dépôts dans les cuves de stockage, des phénomènes d'encrassement des filtres et des systèmes de pompage et d'injection du combustible dans les équipements.

Ce phénomène de dégradation est d'autant plus important lorsque la composition doit être stockée. Or les compositions de combustible sont parfois, pour diverses raisons, stockées dans des cuves pendant de longues périodes, qui peuvent être de plusieurs semaines voire plusieurs mois, avant d'être consommés. Ces compositions doivent donc présenter une excellente stabilité au stockage à long terme, ce qui implique une parfaite stabilité à l'oxydation, à des températures pouvant aller de -20°C notamment en hiver à 40°C en été. WO 2008/065015 A1 porte sur la stabilité à l'oxydation et au stockage de biodiesel par la présence en combinaison d'un anti-oxydant phénolique substitué et d'un dérivé du triazole.

La Demanderesse a maintenant découvert que l'incorporation dans la composition de combustible d'une combinaison d'au moins deux additifs particuliers permettait de résoudre les problèmes précités et d'améliorer la stabilité à l'oxydation des compositions de combustible comprenant des proportions importantes d'esters d'acides gras.

### OBJET DE L'INVENTION

La présente invention a ainsi pour objet une composition de combustible comprenant :
a) au moins une base A hydrocarbonée ;
b) au moins 30% en volume, par rapport au volume total de la composition, d'au moins une base B constituée d'un ou plusieurs esters choisis parmi les esters méthyliques et les esters éthyliques d'acides gras ;
c) au moins un premier additif A1 choisi parmi les alkyle-phénols comprenant un noyau phénolique substitué par plusieurs groupes alkyle comprenant de 1 à 4 atomes de carbone en une teneur totale allant de 5 à 200 ppm en masse, par rapport à la masse totale de la composition; et
d) au moins un second additif A2 choisi parmi les amines substituées par un ou plusieurs groupements comprenant un motif triazole en une teneur totale allant de 2 à 100 ppm en masse, par rapport à la masse totale de la composition.

La Demanderesse a découvert que l'association des deux additifs particuliers A1 et A2 définis ci-dessus permettait d'améliorer de manière importante la stabilité à l'oxydation des compositions de combustible contenant des quantités substantielles d'esters d'acides gras, supérieures ou égales à 30% en volume.

Les phénomènes d'oxydation et de dégradation de la composition sont fortement réduits, y compris lorsque la composition est stockée à une température ambiante ou à des températures inférieures ou supérieures à la température ambiante. La stabilité au stockage de la composition est donc également améliorée.

Les compositions selon l'invention peuvent ainsi être stockées (par exemple dans des cuves, des réservoirs de stockage de chaudières,...) pendant des durées importantes allant jusqu'à plusieurs mois, dans de larges plages de températures incluant des basses températures (inférieures à 0°C et jusqu'à environ -20°C), la température ambiante (20°C) et des températures supérieures à la température ambiante (jusqu'à environ 40°C), sans dégradation de celle-ci ni de ses propriétés physico-chimiques.

La composition reste stable au stockage, y compris lorsqu'elle est en contact avec des parties ou pièces contenant des métaux, tels que le cuivre ou le zinc.

La composition selon l'invention s'est également avérée présenter une bonne tenue à froid. Notamment, elle reste fluide et homogène, sans apparition de cristaux, à des basses températures.

Cette propriété garantit une bonne pompabilité de la composition de combustible, sans risque de dépôts solides ni de bouchage des pièces en contact avec la composition telles que les lignes de transfert, les filtres, les injecteurs, y compris par grand froid.

La composition de combustible selon l'invention est notamment destinée à alimenter un dispositif de production d'énergie, de préférence un dispositif de production d'énergie électrique ou thermique et plus préférentiellement un dispositif de production d'énergie thermique tel qu'une chaudière (destinée au chauffage et/ou à la production d'eau chaude), domestique ou industrielle.

La présente invention a également pour objet l'utilisation d'une combinaison d'additifs comprenant au moins un premier additif A1 choisi parmi les alkyle-phénols comprenant un noyau phénolique substitué par plusieurs groupes alkyle comprenant de 1 à 4 atomes de et au moins un second additif A2 choisi parmi les amines substituées par un ou plusieurs groupements comprenant un motif triazole, pour améliorer la stabilité à l'oxydation d'une composition de combustible comprenant au moins une base A hydrocarbonée et au moins 30% en volume, par rapport au volume total de la composition, d'au moins une base B constituée d'un ou plusieurs esters choisis parmi les esters méthyliques et les esters éthyliques d'acides gras.

Décrit est également un concentré d'additifs comprenant lesdits premier et second additifs A1 et A2 dans des proportions particulières. Ce concentré d'additifs spécifique conduit à d'excellentes performances, notamment en termes de stabilité à l'oxydation, lorsqu'il est incorporé dans une composition de combustible comprenant une base hydrocarbonée et au moins 30% en volume d'une base constituée d'un ou plusieurs esters choisis parmi les esters méthyliques et les esters éthyliques d'acides gras.

Ce concentré d'additifs comprend :
- au moins un premier additif A1 choisi parmi les alkyle-phénols comprenant un noyau phénolique substitué par plusieurs groupes alkyle comprenant de 1 à 4 atomes de carbone; et
- au moins un second additif A2 choisi parmi les amines substituées par un ou plusieurs groupements comprenant un motif triazole,
avec un ratio pondéral de la quantité totale du ou des premiers additifs A1 sur la quantité totale du ou des seconds additifs A2 supérieur ou égal à 1,5 et strictement inférieur à 3.

D'autres objets, caractéristiques, aspects et avantages de l'invention apparaîtront encore plus clairement à la lecture de la description qui suit.

Dans ce qui va suivre, et à moins d'une autre indication, les bornes d'un domaine de valeurs sont comprises dans ce domaine, notamment dans les expressions « compris entre » et « allant de ... à ...».

Par ailleurs, les expressions « au moins un » et « au moins » utilisées dans la présente description sont respectivement équivalentes aux expressions « un ou plusieurs » et « supérieur ou égal ».

Enfin, de manière connue en soi, on désigne par composé ou groupe en C_{N} un composé ou un groupe contenant dans sa structure chimique N atomes de carbone.

### DESCRIPTION DETAILLEE

### La base A

La composition selon l'invention comprend au moins une base A hydrocarbonée.

On désigne par base hydrocarbonée un mélange essentiellement constitué d'hydrocarbures, définis comme étant des composés constitués uniquement de carbone et d'hydrogène. Par « essentiellement constitué », on entend que le mélange contient au moins 95% en masse, de préférence au moins 99% en masse et mieux encore au moins 99,5% en masse, d'hydrocarbures.

La base hydrocarbonée A peut également contenir, en faible quantité (inférieure à 1% en masse), des composés différents des hydrocarbures, tels que des composés soufrés et des composés azotés.

La teneur en soufre de la base A est généralement inférieure à 0,3 en masse. La teneur en soufre de la base A peut être mesurée conformément à la méthode décrite dans a norme NF EN ISO 14596.

Selon un mode de réalisation, la base A est constituée d'hydrocarbures liquides d'origine pétrolière. Elle peut être notamment choisie parmi les distillats moyens dont l'intervalle de distillation à pression atmosphérique est compris dans la gamme allant de 100 à 500°C, de préférence de 150 à 450°C, de préférence de 190 à 400°C, de préférence de 210 à 350°C. De manière connue en soi, les intervalles de distillation sont exprimés par référence à la norme ADTM D86.

Ces distillats moyens peuvent, par exemple, être choisis parmi les distillats obtenus par distillation directe de pétroles bruts, les distillats sous vide, les distillats hydrotraités, des distillats issus du craquage catalytique et/ou de l'hydrocraquage de distillats sous vide, les distillats résultant de procédés de conversion type ARDS (par désulfuration de résidu atmosphérique).

La composition peut ainsi comprendre au moins une base A hydrocarbonée liquide choisi parmi les bases d'origine pétrolière de type gazoles, fiouls domestiques (FOD) et fiouls lourds, de préférence les bases de type fiouls domestiques.

De préférence, la composition selon l'invention comprend la ou les bases A en une teneur totale d'au moins 50% en volume, par rapport au volume total de la composition.

Plus préférentiellement, la teneur totale de la ou des bases A est comprise dans la gamme allant de 50 à 70% en volume, de préférence de 55 à 60% en volume, par rapport au volume total de la composition.

### La base B

La composition selon l'invention comprend au moins une base B constituée d'un ou de plusieurs esters choisis parmi les esters méthyliques et les esters éthyliques d'acides gras, en une teneur d'au moins 30% en volume.

Une telle composition peut être dénommée sous l'appellation « F_{X} », avec X un nombre supérieur ou égal à 30 et strictement inférieur à 100, désignant le pourcentage total en volume d'esters méthyliques et éthyliques d'acides gras par rapport au volume total des bases que contient la composition (c'est-à-dire sans prendre en compte le volume des additifs). Par exemple, un combustible de type FOD dénommé F30 est formulé à partir d'un mélange de bases constituées à 30% en volume d'esters d'acide gras (EAG) et à 70% en volume de distillats moyens d'origine fossile (source minérale), un combustible dénommé F40 est formulé à partir d'un mélange de bases constituées à 40% en volume de EAG et à 60% en volume de distillats moyens d'origine fossile, etc...

Par acide gras, on désigne un mono-acide carboxylique comprenant une chaine hydrocarbonée saturée ou insaturée ayant de 6 à 30 atomes de carbone, de préférence de 7 à 24 atomes de carbone, et plus préférentiellement de 8 à 20 atomes de carbone.

Lesdits esters sont donc choisis parmi les esters de l'alcool méthylique et/ou de l'alcool éthylique et d'un ou plusieurs acides gras en C₆ à C₃₀, de préférence en C₇ à C₂₄ et plus préférentiellement en C₈ à C₂₀.

Ces esters sont des produits connus en soi. Ils peuvent être avantageusement obtenus en faisant réagir au moins une huile choisie parmi les huiles végétales, les huiles animales et les huiles usagées avec le méthanol ou l'éthanol, de manière à obtenir les esters correspondants par un procédé chimique appelé transestérification.

Lorsque l'alcool est le méthanol, on obtient un mélange d'esters méthyliques d'acides gras également dénommé EMAG.

Lorsque l'alcool est l'éthanol, on obtient un mélange d'esters éthyliques d'acides gras également dénommé EEAG.

Selon un mode de réalisation préféré, le ou les esters sont choisis parmi les esters méthyliques d'acides gras. De préférence, la base B est constituée d'un mélange d'esters méthyliques d'acides gras (EMAG).

La composition selon l'invention comprend la ou les bases B en une teneur minimale de 30% en volume.

Plus préférentiellement, la teneur totale de la ou des bases B est comprise dans la gamme allant de 30 à 60% en volume, de préférence de 40 à 50% en volume, par rapport au volume total de la composition.

En d'autres termes, la composition selon l'invention peut être un combustible de type F_{X} avec X un nombre compris dans la gamme allant de 30 à 60 et désignant le pourcentage total en volume d'esters méthyliques et éthyliques d'acides gras par rapport au volume total des bases que contient la composition c'est-à-dire sans prendre en compte le volume des additifs, qui dans le cadre de la présente invention reste négligeable. En particulier, la composition selon l'invention est avantageusement une composition correspondant à l'appellation F30, F35, F40, F45 ou F50.

Selon un mode de réalisation préféré, la composition selon l'invention comprend un mélange d'esters méthyliques d'acides gras (EMAG) en une teneur minimale de 30% en volume, de préférence une teneur comprise dans la gamme allant de 30 à 60% en volume, plus préférentiellement de 40 à 50% en volume, par rapport au volume total de la composition.

Dans ce mode de réalisation, la composition est un combustible de type F_{X} avec X un nombre compris dans la gamme allant de 30 à 60 et désignant le pourcentage en volume d'esters méthyliques d'acides gras par rapport au volume total des bases que contient la composition c'est-à-dire sans prendre en compte le volume des additifs, qui dans le cadre de la présente invention reste négligeable. En particulier, la composition selon l'invention peut être un combustible correspondant à l'appellation F30, F35, F40, F45 ou F50.

### Le premier additif A1

Ledit premier additif A1 est choisi parmi les alkyle-phénols comprenant un noyau phénolique substitué par plusieurs groupes alkyle comprenant de 1 à 4 atomes de carbone. Les groupes alkyle en C₁ à C₄ sont plus préférentiellement choisis parmi les groupes méthyle, éthyle et t-butyle (ou tert-butyle).

Le ou les additifs A1 sont plus préférentiellement choisis parmi les méthyl-t-butyl phénols, les diméthyl-t-butyl phénols, les éthyl-t-butyl phénols, les t-butyl phénols, les di-t-butyl phénols, les tri-t-butyl phénols, les di-t-butyl-méthyl phénols, les di-t-butyl-di-méthyl phénols, les triméthyl phénols, et leurs mélanges.

Des composés préférés sont choisis parmi le 2,6-di-t-butyl-4-méthyl phénol (BHT), 4,6- di-tert-butyl-2-methylphénol, le 2,6 et le 2,4 di-t-butyl phénol, le 2,4-diméthyl-6-t-butyl phénol, le 2,5-diméthyl-4-t-butyl phénol, le 2,4,6-tri-t-butyl phénol, le 2,3,6-triméthyl phénol, le 2,4,6- triméthyl phénol, et leurs mélanges.

Des composés plus préférés sont le 2,6-di-t-butyl-4-méthyl phénol (BHT), le 2,6 di-t-butyl phénol, le 2,4,6-tri-t-butyl phénol, et leurs mélanges.

De manière particulièrement préférée, la composition selon l'invention contient du 2,6-di-t-butyl-4-méthyl phénol (BHT).

Selon un mode de réalisation préféré, la composition comprend un mélange d'au moins deux additifs A1 différents tels que décrits ci-avant, et plus préférentiellement d'au moins deux additifs différents choisis parmi le 2,6-di-t-butyl-4-méthyl phénol (BHT), le 2,6 di-t-butyl phénol et le 2,4,6-tri-t-butyl phénol.

Selon un mode de réalisation particulier, la composition comprend un mélange de trois additifs A1 différents tels que décrits ci-avant, et plus préférentiellement un mélange de 2,6-di-t-butyl-4-méthyl phénol (BHT), de 2,6 di-t-butyl phénol et de 2,4,6-tri-t-butyl phénol.

La composition selon l'invention comprend le ou les additifs A1 tels que décrits ci-avant en une teneur totale allant de 5 à 200 ppm, préférentiellement de 10 à 100 ppm, et mieux encore de 20 à 60 ppm en masse, par rapport à la masse totale de la composition.

### Le second additif A2

Ledit second additif A2 est choisi parmi les dérivés de triazole.

De manière connue en soi, le terme « dérivés de triazole » désigne l'ensemble des composés comprenant au moins un motif triazole, c'est-à-dire un motif cyclique aromatique à 5 chaînons, comportant deux doubles liaisons et 3 atomes d'azote. Selon la position des atomes d'azote, on distingue les motifs 1,2,3-triazoles (appelées V-triazoles) et les motifs 1,2,4-triazoles (appelées S-triazoles).

Le ou les dérivés de triazole utilisés dans l'invention sont choisis parmi les amines substituées par un ou plusieurs groupements comprenant un motif triazole, tel que défini ci-dessus.

Des composés préférés sont la N,N-bis(2-éthylhexyl)-[(1,2,4-triazol-1-yl)méthyl]amine (CAS 91273-04-0) et la N,N'-bis- (2 éthylhexyl)-4-méthyl-1H-benzotriazole amine (CAS 80584-90-3), et leurs mélanges.

De manière particulièrement préférée, la composition selon l'invention contient de la N,N-bis(2-éthylhexyl)-[(1,2,4-triazol-1-yl)méthyl]amine, qui est un dérivé du triazole de formule développée suivante :

La composition selon l'invention comprend le ou les additifs A2 tels que décrits ci-avant en une teneur totale allant de 2 à 100 ppm, de préférence de 2 à 50 ppm, plus préférentiellement de 5 à 20 ppm en masse, par rapport à la masse totale de la composition.

Selon un mode de réalisation préféré, la composition selon l'invention comprend de la N,N-bis(2-éthylhexyl)-[(1,2,4-triazol-1-yl)méthyl]amine en une teneur allant de 2 à 100 ppm, de préférence de 2 à 50 ppm, plus préférentiellement de 5 à 20 ppm en masse, par rapport à la masse totale de la composition.

De préférence, le rapport pondéral entre la teneur dudit premier additif A1 et la teneur dudit second additif A2 dans la composition est supérieur ou égal à 1,5 et strictement inférieur à 3, plus préférentiellement compris dans la gamme allant de 2 à 2,9 et mieux de 2,5 à 2,8.

### Les autres additifs, optionnels :

La composition selon l'invention peut également comprendre un ou plusieurs additifs additionnels, différents choisi des alkyle-phénols (additifs A1) et des dérivés de triazole (additifs A2) tels que décrits ci-avant.

De préférence, la composition selon l'invention comprend en outre un ou plusieurs additifs de tenue à froid, ou additifs abaisseurs du point d'écoulement.

Ces additifs peuvent être avantageusement choisis parmi les copolymères comprenant des motifs issus de l'éthylène et de l'acétate de vinyle tels que notamment les copolymères éthylène / acétate de vinyle (EVA) et/ou éthylène/ propionate de vinyle (EVP), les terpolymères éthylène/ acétate de vinyle/ versatate de vinyle (EA/AA/EOVA) ; les terpolymères éthylène/ acétate de vinyle/ acrylate d'alkyle et en particulier les terpolymères éthylène/ acétate de vinyle/acrylate de 2-éthylhexyle; ainsi que les copolymères EVA modifiés par greffage.

On peut également citer les polyacrylates ; les terpolymères acrylates/acétate de vinyle/anhydride maléique ; les copolymères anhydride maléique/alkyl(méth)acrylate amidifiés susceptibles d'être obtenus par réaction d'un copolymère anhydride maléique/alkyl(méth)acrylate et d'une alkylamines ou polyalkylamine ayant une chaîne hydrocarbonée de 4 et 30 atomes de carbone, de préférence, de 12 à 24 atomes de carbone ; les copolymères d'alpha-oléfine/anhydride maléique amidifiés susceptibles d'être obtenus par réaction d'un copolymère d'alpha-oléfine/anhydride maléique et d'une alkylamine ou polyalkylamine, l'alpha-oléfine pouvant être choisi parmi les alpha-oléfines en C10-C50, de préférence, en C16-C20 et l'alkylamine ou la polyalkylamine ayant, avantageusement, une chaîne hydrocarbonée de 4 et 30 atomes de carbone, de préférence de 12 à 24 atomes de carbone. A titre d'exemples de terpolymères, on peut citer ceux qui sont décrits dans EP01692196, WO2009106743,WO2009106744, US4758365 et US4178951.

Selon un mode de réalisation préféré, la composition selon l'invention comprend au moins un additif de tenue à froid choisi parmi les terpolymères éthylène / acétate de vinyle / acrylate d'alkyle et plus préférentiellement parmi les terpolymères éthylène / acétate de vinyle / acrylate de 2-éthylhexyle.

Le ou les additifs de tenue à froid sont préférentiellement présents en une teneur totale allant de 10 à 500 ppm, de préférence de 20 à 300 ppm, plus préférentiellement de 50 à 200 ppm, en masse, par rapport à la masse totale de la composition.

Selon un mode de réalisation préféré, lorsque la composition comprend un ou plusieurs additifs de tenue à froid tels que décrits ci-avant, elle contient en outre un mélange d'au moins deux additifs A1 différents tels que décrits ci-avant, et plus préférentiellement d'au moins deux additifs différents choisis parmi le 2,6-di-t-butyl-4-méthyl phénol (BHT), le 2,6 di-t-butyl phénol et le 2,4,6-tri-t-butyl phénol.

Selon une variante de ce mode de réalisation, la composition comprend un mélange de trois additifs A1 différents tels que décrits ci-avant, et plus préférentiellement un mélange de 2,6-di-t-butyl-4-méthyl phénol (BHT), de 2,6 di-t-butyl phénol et de 2,4,6-tri-t-butyl phénol.

La composition selon l'invention peut également comprendre en outre un ou plusieurs additifs améliorant l'indice de cétane, également connus sous le nom d'additifs procétane ou additifs boosters de cétane.

Ces additifs peuvent être notamment choisis parmi les alkyl-nitrates et les peroxydes d'aryle ou d'alkyle.

Parmi les peroxydes d'aryle, on peut citer notamment le peroxyde de benzyle. Parmi les peroxydes d'alkyle on peut citer le peroxyde de tert-butyle.

Les additifs procétane sont de préférence choisis parmi les alkyl-nitrates, et plus préférentiellement ceux de formule R-NO₃ avec R un radical alkyle comprenant de 2 à 12 atomes de carbone, de préférence de 4 à 8 atomes de carbone. Un additif particulièrement préféré est le nitrate de 2-éthyl-hexyle.

Le ou les additifs procétane peuvent être présents en une teneur totale allant de 10 à 500 ppm, de préférence de 20 à 300 ppm, plus préférentiellement de 50 à 200 ppm, en masse, par rapport à la masse totale de la composition.

La composition selon l'invention peut également comprendre un ou plusieurs autres additifs couramment utilisés dans les combustibles, différents des additifs décrits précédemment.

La composition peut ainsi comprendre un ou plusieurs autres additifs choisis parmi, de manière non limitative : les agents anti-corrosion, les modificateurs de friction, les réodorants, les traceurs, les biocides.

Ces autres additifs sont en général ajoutés en quantité allant de 1 à 500 ppm chacun.

### L'utilisation

La présente invention a également pour objet l'utilisation d'une combinaison d'additifs comprenant au moins un premier additif A1 tel que décrit ci-avant et au moins un second additif A2 tel que décrit ci-avant, pour améliorer la stabilité à l'oxydation d'une composition de combustible comprenant au moins une base A hydrocarbonée et au moins 30% en volume, par rapport au volume total de la composition, d'au moins une base B constituée d'un ou plusieurs esters choisis parmi les esters méthyliques et les esters éthyliques d'acides gras.

La composition de combustible est telle que décrite ci-avant. Notamment, la description de la base A, de la base B et desdits premier additif A1 et second additif A2 s'applique à l'utilisation, y compris les modes de réalisation préférés.

Comme indiqué ci-avant, la composition de combustible comprend de préférence la ou les bases B en une teneur comprise dans la gamme allant de 30 à 60% en volume, plus préférentiellement de 40 à 50% en volume, par rapport au volume total de la composition.

Ledit premier additif A1 est utilisé dans la composition de combustible en une teneur comprise dans la gamme allant de 5 à 200 ppm, préférentiellement de 10 à 100 ppm, et mieux encore de 20 à 60 ppm en masse, par rapport à la masse totale de la composition.

Ledit second additif A2 est utilisé dans la composition de combustible en une teneur comprise dans la gamme allant de 2 à 100 ppm, de préférence de 2 à 50 ppm, plus préférentiellement de 5 à 20 ppm en masse, par rapport à la masse totale de la composition.

De préférence, le rapport pondéral entre la teneur dudit premier additif A1 et la teneur dudit second additif A2 dans la composition est supérieur ou égal à 1,5 et strictement inférieur à 3, plus préférentiellement compris dans la gamme allant de 2 à 2,9 et mieux de 2,5 à 2,8.

La stabilité à l'oxydation de la composition peut être évaluée conformément à la méthode définie dans la norme ASTM D7545-14.

Cette stabilité à l'oxydation de la composition perdure au cours du temps. En d'autres termes, la composition est stable au stockage, cette stabilité au stockage étant déterminée par contrôle de la stabilité à l'oxydation de la composition après stockage pendant une durée déterminée.

De préférence, la composition selon l'invention est stable au stockage, après une durée de stockage d'au moins trois mois (90 jours) à température ambiante (20°C) et à pression atmosphérique (1,013.10⁵ Pa).

De manière plus préférée, la composition est également stable au stockage, après une durée de stockage d'au moins trois mois (90 jours) à une température de 30°C et à pression atmosphérique (1,013.10⁵ Pa).

De manière encore plus préférée, la composition est également stable au stockage, après une durée de stockage d'au moins trois mois (90 jours) à une température de 40°C et à pression atmosphérique (1,013.10⁵ Pa).

### La méthode :

Décrite est aussi une méthode d'amélioration de la stabilité à l'oxydation d'une composition de combustible comprenant au moins une base A hydrocarbonée et au moins 30% en volume, par rapport au volume total de la composition, d'au moins une base B constituée d'un ou plusieurs esters choisis parmi les esters méthyliques et les esters éthyliques d'acides gras, consistant à ajouter à ladite composition une combinaison d'additifs comprenant au moins un premier additif A1 et au moins un second additif A2 tels que décrits ci-avant.

### Le concentré d'additifs :

Le concentré d'additifs utile pour la mise en œuvre de la présente invention comprend :
- au moins un premier additif A1 choisi parmi les alkyle-phénols comprenant un noyau phénolique substitué par plusieurs groupes alkyle comprenant de 1 à 4 atomes de carbone; et
- au moins un second additif A2 choisi parmi les amines substituées par un ou plusieurs groupements comprenant un motif triazole,
avec un ratio pondéral de la quantité totale du ou des premiers additifs A1 sur la quantité totale du ou des seconds additifs A2 supérieur ou égal à 1,5 et strictement inférieur à 3, de préférence compris dans la gamme allant de 2 à 2,9 et plus préférentiellement de 2,5 à 2,8.

Le concentré d'additifs comprend avantageusement lesdits additifs A1 et A2 en une teneur d'au moins 4% en masse, par rapport à la masse totale dudit concentré, et de préférence en une teneur allant de 5 à 10% en masse, par rapport à la masse totale dudit concentré.

Lesdits premier additif A1 et second additif A2 sont tels que décrits ci-avant.

Selon un mode de réalisation préféré, le concentré d'additifs comprend :
- au moins un premier additif A1 choisi parmi le 2,6-di-t-butyl-4-méthyl phénol (BHT), le 2,6 di-t-butyl phénol, le 2,4,6-tri-t-butyl phénol, et leurs mélanges ; et
- au moins un second additif A2 choisi parmi la N,N-bis(2-éthylhexyl)-[(1,2,4-triazol-1-yl)méthyl]amine, la N,N'-bis- (2 éthylhexyl)-4-méthyl-1H-benzotriazole amine (CAS 80584-90-3), et leurs mélanges ; de préférence la N,N-bis(2-éthylhexyl)-[(1,2,4-triazol-1-yl)méthyl]amine ;
avec un ratio pondéral de la quantité totale du ou des premiers additifs A1 sur la quantité totale du ou des seconds additifs A2 supérieur ou égal à 1,5 et strictement inférieur à 3, de préférence compris dans la gamme allant de 2 à 2,9 et plus préférentiellement de 2,5 à 2,8.

Le concentré d'additifs comprend avantageusement en outre au moins un solvant organique, qui peut être par exemple choisi parmi les solvants hydrocarbonés aromatiques, les alcools, les éthers, les esters, les huiles, les solvants paraffiniques tels que l'hexane, le pentane ou les isoparaffines, y compris les huiles végétales hydrotraitées connues sous l'appellation HVO, seuls ou en mélange.

Selon un mode de réalisation préféré, le concentré d'additifs comprend au moins un solvant hydrocarboné aromatique, c'est-à-dire un solvant constitué d'un hydrocarbure aromatique ou d'un mélange d'hydrocarbures comprenant essentiellement des hydrocarbures aromatiques.

Des exemples d'hydrocarbures aromatiques incluent le toluène, les xylènes.

Des solvants à base d'hydrocarbures aromatiques sont connus, et par exemple commercialisés sous les dénominations SOLVESSO^{®}, SOLVAREX ^{®},..

Le concentré d'additifs comprend de préférence un ou plusieurs solvants organiques en une teneur totale d'au moins 40% en masse, de préférence au moins 50% en masse, par rapport à la masse totale dudit concentré.

De préférence, le concentré d'additifs comprend en outre un ou plusieurs additifs de tenue à froid, avantageusement choisis parmi les copolymères comprenant des motifs issus de l'éthylène et d'acide acrylique ou méthacrylique, tels que par exemple les polymères d'éthylène, d'acide acrylique et d'acide acétique.

Le concentré d'additifs peut comprendre en outre un ou plusieurs autres additifs choisis parmi, par exemple et de manière non limitative : les additifs procétane, les agents anti-corrosion, les modificateurs de friction, les réodorants, les traceurs, les biocides.

Les exemples ci-après sont donnés à titre d'illustration de l'invention, et ne sauraient être interprétés de manière à en limiter la portée.

### EXEMPLES

Une composition de carburant de type F30 a été préparée en mélangeant :
- une base A hydrocarbonée constituée d'une coupe de type fioul domestique (FOD) à une teneur de 70% en volume ; avec
- une base B constituée d'esters méthyliques d'acides gras à une teneur de 30% en volume.

Cette composition de référence est dénommée C0.

Les caractéristiques de la base A sont détaillées dans le tableau I ci-dessous :

**[Tableau I]**

| Caractéristique | Méthode | Valeur |
|---|---|---|
| Masse volumique à 15°C | ISO 12185 | 835,1 kg/m³ |
| Viscosité à 40°C | ISO 3104 | 2,7 mm²/s |
| Point de trouble (PTR)° | EN 23015 | -2°C |
| Température limite de filtrabilité (TLF) | EN 116 | -17°C |
| Profil de distillation | ISO 3405 | |
| | Point initial | 158,2°C |
| | Point 5% vol. | 178,0°C |
| | Point 10% vol. | 188,9°C |
| | Point 20% vol. | 211,0°C |
| | Point 30% vol. | 233,9°C |
| | Point 40% vol. | 256,8°C |
| | Point 50% vol. | 274,4°C |
| | Point 60% vol. | 290,3°C |
| | Point 70% vol. | 306,6°C |
| | Point 80% vol. | 324,6°C |
| | Point 90% vol. | 346,9°C |
| | Point 95% vol. | 362,1°C |
| | Point final | 372,1°C |
| | Résidu | 1,5% volume |
| | Pertes | 0,5% volume |
| Teneur en soufre | ISO 20846 | 0,06% masse |
| Teneur en composés aromatiques | EN 12916 | 25,8% masse |

Les caractéristiques de la base B sont détaillées dans le tableau II ci-dessous :

**[Tableau II]**

| Caractéristique | Méthode | Valeur |
|---|---|---|
| Masse volumique à 15°C | ISO 12185 | 883,1 kg/m³ |
| Viscosité à 40°C | ISO 3104 | 4,4 mm²/s |
| Température limite de filtrabilité (TLF) | EN 116 | -13°C |
| Teneur en esters | EN 14103 | 96,8% en masse |

Une composition C3 selon l'invention et deux compositions comparatives C1 et C2 ont été préparées en ajoutant à la composition C0 les additifs suivants :
- A1 : Mélange de 2,6-di-t-butyl-4-méthyl phénol (BHT) et de 2,4,6-tri-tertbutylphénol à une teneur totale de 40 ppm en masse ;
- A2 : N,N-bis(2-éthylhexyl)-[(1,2,4-triazol-1-yl)méthyl]amine à une teneur de 15 ppm en masse.

Le ratio pondéral entre les quantités des additifs respectifs A1 et A2 dans la composition C3 est de 2,7.

Les ingrédients des quatre compositions testées sont détaillés dans le tableau III ci-dessous :

**[Tableau III]**

| Composition | C0 | C1 | C2 | **C3** |
|---|---|---|---|---|
| Base A (FOD) | 70% vol | 70% vol | 70% vol | **70% vol** |
| Base B (EMAG° | 30% vol | 30% vol | 30% vol | **30% vol** |
| Additif A1 | - | 40 ppm | - | **40 ppm** |
| Additif A2 | - | - | 15 ppm | **15 ppm** |

Chaque composition a été soumise à un vieillissement accéléré en y trempant une lame de cuivre, conformément aux conditions définies dans la norme NF EN 15751.

La stabilité à l'oxydation de chaque composition a ensuite été évaluée conformément à la méthode définie dans la norme ASTM D7545-14, qui permet de mesurer dans des conditions déterminées une période d'induction dont la valeur est représentative de la stabilité à l'oxydation et au stockage de l'échantillon testé. Plus la période d'induction est longue, plus la composition est stable.

Les résultats obtenus figurent dans le tableau III ci-dessous.

**[Tableau IV]**

| Composition | C0 | C1 | C2 | **C3** |
|---|---|---|---|---|
| Période d'induction (min) | 14,4 | 12,0 | 39,1 | **71** |

Ces résultats montent que la composition C3 selon l'invention présente une stabilité très nettement supérieure à celle des compositions comparatives C0, C1 et C2. Dans la composition C3 selon l'invention, on observe un résultat synergique procuré par l'association des additifs A1 et A2.

## Revendications

1. Composition de combustible comprenant :
a) au moins une base A hydrocarbonée ;
b) au moins 30% en volume, par rapport au volume total de la composition, d'au moins une base B constituée d'un ou plusieurs esters choisis parmi les esters méthyliques et les esters éthyliques d'acides gras ;
c) au moins un premier additif A1 choisi parmi les alkyle-phénols comprenant un noyau phénolique substitué par plusieurs groupes alkyle comprenant de 1 à 4 atomes de carbone en une teneur totale allant de 5 à 200 ppm en masse, par rapport à la masse totale de la composition; et
d) au moins un second additif A2 choisi parmi les amines substituées par un ou plusieurs groupements comprenant un motif triazole en une teneur totale allant de 2 à 100 ppm en masse, par rapport à la masse totale de la composition.

2. Composition selon la revendication précédente, **caractérisée en ce que** la base A est constituée d'hydrocarbures liquides d'origine pétrolière, de préférence choisie parmi les distillats moyens dont l'intervalle de distillation à pression atmosphérique est compris dans la gamme allant de 100 à 500°C, de préférence de 150 à 450°C, plus préférentiellement de 190 à 400°C, et plus préférentiellement encore de 210 à 350°C.

3. Composition selon l'une quelconque des revendications précédentes, **caractérisée en ce que** la base B est constituée d'un mélange d'esters méthyliques d'acides gras.

4. Composition selon l'une quelconque des revendications précédentes, **caractérisée en ce qu'**elle comprend la ou les bases B en une teneur totale comprise dans la gamme allant de 30 à 60% en volume, de préférence de 40 à 50% en volume, par rapport au volume total de la composition.

5. Composition selon l'une quelconque des revendications précédentes, **caractérisée en ce que** le ou les additifs A1 sont choisis parmi les méthyl-t-butyl phénols, les diméthyl-t-butyl phénols, les éthyl-t-butyl phénols, les t-butyl phénols, les di-t-butyl phénols, les tri-t-butyl phénols, les di-t-butyl-méthyl phénols, les di-t-butyl-di-méthyl phénols, les triméthyl phénols, et leurs mélanges.

6. Composition selon l'une quelconque des revendications précédentes, **caractérisée en ce que** le ou les additifs A1 sont choisis parmi le 2,6-di-t-butyl-4- méthyl phénol (BHT), le 4,6- di-tert-butyl-2-methylphénol, le 2,6 et le 2,4 di-t-butyl phénol, le 2,4-diméthyl-6-t-butyl phénol, le 2,5-diméthyl-4-t-butyl phénol, le 2,4,6-tri-t-butyl phénol, le 2,3,6-triméthyl phénol, le 2,4,6- triméthyl phénol, et leurs mélanges, et de préférence parmi le 2,6-di-t-butyl-4-méthyl phénol (BHT), le 2,6 di-t-butyl phénol, le 2,4,6-tri-t-butyl phénol, et leurs mélanges.

7. Composition selon l'une quelconque des revendications précédentes, **caractérisée en ce qu'**elle comprend un mélange d'au moins deux additifs A1 différents, de préférence choisis parmi le 2,6-di-t-butyl-4-méthyl phénol (BHT), le 2,6 di-t-butyl phénol et le 2,4,6-tri-t-butyl phénol.

8. Composition selon l'une quelconque des revendications précédentes, **caractérisée en ce qu'**elle comprend le ou les additifs A1 en une teneur totale allant de 10 à 100 ppm, de préférence de 20 à 60 ppm en masse, par rapport à la masse totale de la composition.

9. Composition selon l'une quelconque des revendications précédentes, **caractérisée en ce que** le ou les additifs A2 sont choisis parmi la N,N-bis(2-éthylhexyl)-[(1,2,4-triazol-1-yl)méthyl]amine, la N,N'-bis- (2 éthylhexyl)-4-méthyl-1H-benzotriazole amine et leurs mélanges ; et de préférence la composition contient de la N,N-bis(2-éthylhexyl)-[(1,2,4-triazol-1-yl)méthyl]amine.

10. Composition selon l'une quelconque des revendications précédentes, **caractérisée en ce qu'**elle comprend le ou les additifs A2 en une teneur totale allant de 2 à 50 ppm, de préférence de 5 à 20 ppm en masse, par rapport à la masse totale de la composition.

11. Composition selon l'une quelconque des revendications précédentes, **caractérisée en ce qu'**elle comprend en outre un ou plusieurs additifs de tenue à froid, de préférence choisis parmi les copolymères comprenant des motifs issus de l'éthylène et de l'acétate de vinyle, plus préférentiellement parmi les terpolymères éthylène/ acétate de vinyle/ acrylate d'alkyle et plus préférentiellement encore parmi les terpolymères éthylène/ acétate de vinyle/acrylate de 2-éthylhexyle.

12. Utilisation d'une combinaison d'additifs comprenant au moins un premier additif A1 tel que défini dans l'une quelconque des revendications 1 et 5 à 7 et au moins un second additif A2 tel que défini dans l'une quelconque des revendications 1 et 9, pour améliorer la stabilité à l'oxydation d'une composition de combustible comprenant au moins une base A hydrocarbonée et au moins 30% en volume, par rapport au volume total de la composition, d'au moins une base B constituée d'un ou plusieurs esters choisis parmi les esters méthyliques et les esters éthyliques d'acides gras ;
ledit premier additif A1 étant utilisé en teneur totale allant de 5 à 200 ppm en masse, par rapport à la masse totale de la composition et ledit second additif A2 étant utilisé en teneur totale allant de 2 à 100 ppm en masse, par rapport à la masse totale de la composition.

## Patentansprüche

1. Brennstoffzusammensetzung, umfassend:
a) mindestens eine Kohlenwasserstoffbasis A;
b) mindestens 30 Vol.-%, bezogen auf das Gesamtvolumen der Zusammensetzung, mindestens einer Basis B, die aus einem oder mehreren Estern, die aus Fettsäuremethylestern und -ethylestern ausgewählt sind, besteht;
c) mindestens ein erstes Additiv A1, das aus Alkylphenolen mit einem Phenolkern, der durch mehrere Alkylgruppen mit 1 bis 4 Kohlenstoffatomen substituiert ist, ausgewählt ist, in einem Gesamtgehalt von 5 bis 200 Massen-ppm, bezogen auf die Gesamtmasse der Zusammensetzung; und
d) mindestens ein zweites Additiv A2, das aus Aminen, die durch eine oder mehrere Gruppen mit einer Triazoleinheit substituiert sind, ausgewählt ist, in einem Gesamtgehalt von 2 bis 100 Massen-ppm, bezogen auf die Gesamtmasse der Zusammensetzung.

2. Zusammensetzung nach dem vorhergehenden Anspruch, **dadurch gekennzeichnet, dass** die Basis A aus flüssigen Erdölkohlenwasserstoffen besteht, die vorzugsweise aus Mitteldestillaten mit einem Destillationsbereich bei Normaldruck im Bereich von 100 bis 500 °C, vorzugsweise von 150 bis 450 °C, weiter bevorzugt von 190 bis 400 °C und noch weiter bevorzugt von 210 bis 350 °C ausgewählt sind.

3. Zusammensetzung nach einem der vorhergehenden Ansprüche, **dadurch gekennzeichnet, dass** die Basis B aus einem Gemisch von Fettsäuremethylestern besteht.

4. Zusammensetzung nach einem der vorhergehenden Ansprüche, **dadurch gekennzeichnet, dass** sie die Basis bzw. die Basen B in einem Gesamtgehalt in dem Bereich von 30 bis 60 Vol.-%, vorzugsweise 40 bis 50 Vol.-%, bezogen auf das Gesamtvolumen der Zusammensetzung, umfasst.

5. Zusammensetzung nach einem der vorhergehenden Ansprüche, **dadurch gekennzeichnet, dass** die Additive A1 aus Methyl-t-butylphenolen, Dimethyl-t-butylphenolen, Ethyl-t-butylphenolen, t-Butylphenolen, Di-t-butylphenolen, Tri-t-butylphenolen, Di-t-butylmethylphenolen, Di-t-butyldimethylphenolen, Trimethylphenolen und Mischungen davon ausgewählt sind.

6. Zusammensetzung nach einem der vorhergehenden Ansprüche, **dadurch gekennzeichnet, dass** die Additive A1 aus 2,6-Di-t-butyl-4-methylphenol (BHT), 4,6-Di-tert-butyl-2-methylphenol, 2,6- und 2,4-Di-t-butylphenol, 2,4-Dimethyl-6-t-butylphenol, 2,5-Dimethyl-4-t-butylphenol, 2,4,6-Tri-t-butylphenol, 2,3,6-Trimethylphenol, 2,4,6- Trimethylphenol und Mischungen davon, vorzugsweise aus 2,6-Di-t-butyl-4-methylphenol (BHT), 2,6-Di-t-butylphenol, 2,4,6-Tri-t-butylphenol und Mischungen davon ausgewählt sind.

7. Zusammensetzung nach einem der vorhergehenden Ansprüche, **dadurch gekennzeichnet, dass** sie eine Mischung von mindestens zwei verschiedenen Additiven A1 umfasst, die vorzugsweise aus 2,6-Di-t-butyl-4-methylphenol (BHT), 2,6-Di-t-butylphenol und 2,4,6-Tri-t-butylphenol ausgewählt sind.

8. Zusammensetzung nach einem der vorhergehenden Ansprüche, **dadurch gekennzeichnet, dass** sie das Additiv bzw. die Additive A1 in einem Gesamtgehalt von 10 bis 100 Massen-ppm, vorzugsweise von 20 bis 60 Massen-ppm, bezogen auf die Gesamtmasse der Zusammensetzung, umfasst.

9. Zusammensetzung nach einem der vorhergehenden Ansprüche, **dadurch gekennzeichnet, dass** das Additiv bzw. die Additive A2 aus N,N-Bis(2-ethylhexyl)-[(1,2,4-triazol-1-yl)methyl]amin, N,N'-Bis(2-ethylhexyl)-4-methyl-1H-benzotriazolamin und Mischungen davon ausgewählt sind und vorzugsweise die Zusammensetzung N,N-Bis(2-ethylhexyl)-[(1,2,4-triazol-1-yl)methyl]amin enthält.

10. Zusammensetzung nach einem der vorhergehenden Ansprüche, **dadurch gekennzeichnet, dass** sie das Additiv bzw. die Additive A2 in einem Gesamtgehalt von 2 bis 50 Massen-ppm, vorzugsweise von 5 bis 20 Massen-ppm, bezogen auf die Gesamtmasse der Zusammensetzung, umfasst.

11. Zusammensetzung nach einem der vorhergehenden Ansprüche, **dadurch gekennzeichnet, dass** sie außerdem ein oder mehrere Kälteadditive umfasst, die vorzugsweise aus Copolymeren mit Einheiten, die sich von Ethylen und Vinylacetat ableiten, weiter bevorzugt aus Ethylen/Vinylacetat/Alkylacrylat-Terpolymeren und noch weiter bevorzugt aus Ethylen/Vinylacetat/2-Ethylhexylacrylat-Terpolymeren ausgewählt sind.

12. Verwendung einer Kombination von Additiven, die mindestens ein erstes Additiv A1 gemäß einem der Ansprüche 1 und 5 bis 7 und mindestens ein zweites Additiv A2 gemäß einem der Ansprüche 1 und 9 umfasst, zur Verbesserung der Oxidationsstabilität einer Brennstoffzusammensetzung, die mindestens eine Kohlenwasserstoffbasis A und mindestens 30 Vol.-%, bezogen auf das Gesamtvolumen der Zusammensetzung, mindestens einer Basis B, die aus einem oder mehreren Estern, die aus Fettsäuremethylestern und -ethylestern ausgewählt sind, besteht, umfasst;
wobei das erste Additiv A1 in einem Gesamtgehalt von 5 bis 200 Massen-ppm, bezogen auf die Gesamtmasse der Zusammensetzung, verwendet wird und das zweite Additiv A2 in einem Gesamtgehalt von 2 bis 100 Massen-ppm, bezogen auf die Gesamtmasse der Zusammensetzung, verwendet wird.

## Claims

1. Fuel composition comprising:
a) at least one hydrocarbon base A;
b) at least 30% by volume, relative to the total volume of the composition, of at least one base B consisting of one or more esters chosen from fatty acid methyl esters and fatty acid ethyl esters;
c) at least one first additive A1 chosen from alkylphenols comprising a phenolic ring substituted by a plurality of alkyl groups comprising from 1 to 4 carbon atoms in a total content ranging from 5 to 200 ppm by mass, relative to the total mass of the composition; and
d) at least one second additive A2 chosen from amines substituted by one or more groups comprising a triazole unit in a total content ranging from 2 to 100 ppm by mass, relative to the total mass of the composition.

2. Composition according to the preceding claim, **characterized in that** the base A consists of liquid hydrocarbons of petroleum origin, preferably chosen from middle distillates having a distillation range at atmospheric pressure which is within the range extending from 100°C to 500°C, preferably from 150°C to 450°C, more preferentially from 190°C to 400°C, and even more preferentially from 210°C to 350°C.

3. Composition according to either one of the preceding claims, **characterized in that** the base B consists of a mixture of fatty acid methyl esters.

4. Composition according to any one of the preceding claims, **characterized in that** it comprises the base(s) B in a total content within the range extending from 30% to 60% by volume, preferably from 40% to 50% by volume, relative to the total volume of the composition.

5. Composition according to any one of the preceding claims, **characterized in that** the additive(s) A1 is (are) chosen from methyl-t-butylphenols, dimethyl-t-butylphenols, ethyl-t-butylphenols, t-butylphenols, dit-butylphenols, tri-t-butylphenols, di-t-butylmethylphenols, di-t-butyldimethylphenols, trimethylphenols, and mixtures thereof.

6. Composition according to any one of the preceding claims, **characterized in that** the additive(s) A1 is (are) chosen from 2,6-di-t-butyl-4-methylphenol (BHT), 4,6-di-tert-butyl-2-methylphenol, 2,6- and 2,4-di-t-butylphenol, 2,4-dimethyl-6-t-butylphenol, 2,5-dimethyl-4-t-butylphenol, 2,4,6-tri-t-butylphenol, 2,3,6-trimethylphenol, 2,4,6-trimethylphenol, and mixtures thereof, and preferably from 2,6-di-t-butyl-4-methylphenol (BHT), 2,6-di-t-butylphenol, 2,4,6-tri-t-butylphenol, and mixtures thereof.

7. Composition according to any one of the preceding claims, **characterized in that** it comprises a mixture of at least two different additives A1, preferably chosen from 2,6-di-t-butyl-4-methylphenol (BHT), 2,6-di-t-butylphenol and 2,4,6-tri-t-butylphenol.

8. Composition according to any one of the preceding claims, **characterized in that** it comprises the additive(s) A1 in a total content ranging from 10 to 100 ppm, preferably from 20 to 60 ppm by mass, relative to the total mass of the composition.

9. Composition according to any one of the preceding claims, **characterized in that** the additive(s) A2 is (are) chosen from N,N-bis(2-ethylhexyl)-[(1,2,4-triazol-1-yl)methyl]amine, N,N'-bis(2-ethylhexyl)aminomethyl-4-methyl-1H-benzotriazole and mixtures thereof; and preferably the composition contains N,N-bis(2-ethylhexyl)-[(1,2,4-triazol-1-yl)methyl]amine.

10. Composition according to any one of the preceding claims, **characterized in that** it comprises the additive(s) A2 in a total content ranging from 2 to 50 ppm, preferably from 5 to 20 ppm by mass, relative to the total mass of the composition.

11. Composition according to any one of the preceding claims, **characterized in that** it also comprises one or more cold flow improvers, preferably chosen from copolymers comprising units derived from ethylene and vinyl acetate, more preferentially from ethylene/vinyl acetate/alkyl acrylate terpolymers and even more preferentially from ethylene/vinyl acetate/2-ethylhexyl acrylate terpolymers.

12. Use of a combination of additives comprising at least one first additive A1 as defined in any one of Claims 1 and 5 to 7 and at least one second additive A2 as defined in either one of Claims 1 and 9, to improve the oxidation stability of a fuel composition comprising at least one hydrocarbon base A and at least 30% by volume, relative to the total volume of the composition, of at least one base B consisting of one or more esters chosen from fatty acid methyl esters and fatty acid ethyl esters;
said first additive A1 being used in a total content ranging from 5 to 200 ppm by mass, relative to the total mass of the composition, and said second additive A2 being used in a total content ranging from 2 to 100 ppm by mass, relative to the total mass of the composition.
